# EUROPÄISCHE PATENTSCHRIFT

(11) **EP 0 168 835 B1**
(45) Veröffentlichungstag und Bekanntmachung des Hinweises auf die Patenterteilung: **23.03.1988**
(21) Anmeldenummer: 85109022.5
(22) Anmeldetag: 19.07.1985
(51) Int. Cl.: D06M 15/00, D06M 21/04, D06M 15/564, D06N 3/00, D06N 3/14

(54) **Schnittpolteppich mit verminderter Neigung zum Shading, Verfahren zu seiner Herstellung und Teppichgarne dafür**
Cut pile fabric with a reduced tendency to shade, process for its manufacture and yarns therefor
Tapis à poils coupés à tendance amoindrie au changement de ton, procédé pour sa fabrication et fils utilisés à cet effet

(30) Priorität: 20.07.1984 DE 3426735
(43) Veröffentlichungstag der Anmeldung: 22.01.1986
(73) Patentinhaber: Deutsches Wollforschungsinstitut an der Rheinisch-Westfälischen Technischen Hochschule Aachen e.V., D-5100 Aachen (DE); Deutsches Teppich-Forschungsinstitut e.V., 52080 Aachen (DE)
(72) Erfinder: Bereck, Attila, Dr., D-5100 Aachen (DE); Dittrich, Jens-Holm, Dr., D-5100 Aachen (DE); Fittig, Ute, D-5100 Aachen (DE)
(74) Vertreter: Türk, Dietmar

(56) Entgegenhaltungen:
- DE-A- 3 236 518
- US-A- 3 860 469

## Beschreibung

Die vorliegende Erfindung betrifft einen Schnittpolteppich mit verminderter Neigung zum Shading, ein Verfahren zum Vermindern von Shading an Schnittpolteppichen, Teppichgarne dafür sowie die Verwendung von Lösungen, Emulsionen oder Dispersionen enthaltend filmbildende Polymere oder Prepolymere hierfür.

Als Schnittpolteppiche werden textile Bodenbeläge mit geschnittenen Polnoppen verstanden, die auch als Veloure bezeichnet werden. Dazu gehören nicht nur maschinell hergestellte Teppiche, sondern auch handgeknüpfte Teppichwaren, sofern sie geschnittene Polnoppen aufweisen. Die Schnittpolteppiche können unifarbig, mehrfarbig oder gemustert sein.

Mit dem Begriff « Shading » (Schattierungen) bezeichnet man fleckenartige Veränderungen des Schnittpols von Teppichwaren. Diese werden jedoch nicht durch Farbveränderungen, sondern durch eine partielle, irreversible Änderung der ursprünglichen Strichrichtung der Polfäden hervorgerufen. Solche Strichabweichungen führen zu einer veränderten Lichtreflexion an den betroffenen Stellen, wodurch fleckenartige Gebilde sichtbar werden.

Der Shading-Effekt ist also eine optische Erscheinung, der zwar die Repräsentationsgüte einer Teppichware mehr oder weniger stark beeinträchtigen kann, die Haltbarkeit jedoch nicht beeinflußt.

Es ist bekannt, daß der Shading-Effekt an allen Schnittpolteppichen auftreten kann, unabhängig von den eingesetzten Pol-Fasermaterialien. Von diesen Effekten werden also Naturfasern (z. B. keratinhaltige Fasern wie Wolle, Kokosfasern) ebenso betroffen, wie Chemiefasern (z. B. Polyamid, Polyester, Polyacryl). Shading tritt auch bei allen Arten des Fadenaufbaues auf, also sowohl bei Filamentgarnen als auch bei Spinnfasergarnen, weiterhin bei Einfachgarnen und Zwirnen. Das gleiche gilt auch für alle Herstellungsverfahren von Schnittpolteppichen, das heißt, der Effekt kann bei gewebten getufteten und geklebten Teppichen auftreten. Betroffen davon sind auch alle üblichen Verlegearten (lose verlegt, verspannt, verklebt) sowie alle Unterbodenarten (z. B. Holz, Kunststoff, Estrich usw.). Außerdem ist aus Erfahrung heraus bekannt, daß an Schnittpolteppichen, die aufgrund von Shadingbildungen an Ort und Stelle ausgewechselt werden, wieder Shading entsteht.

Das alleinige, typische Merkmal für Shading ist - wie bereit angedeutet - die lrreversibilität der Verlagerung des Pols aus seiner ursprünglichen Strichrichtung. Das bedeutet, die Strichabweichungen lassen sich weder durch mechanische Mitte noch durch den zusätzlichen Einfluß von Feuchtigkeit wieder entfernen.

Kennzeichnend für Shading ist außerdem, daß die fleckenartigen Erscheinungen oft übergangslos von der einen Warenbahn in die andere übergehen, auch wenn Schnittpolteppiche verschiedener Hersteller nebeneinander verlegt werden.

Trotz intensiver Forschungsarbeit auf diesem Gebiet ist es bisher nicht gelungen, die Ursachen für die Shadingbildung zu klären. Die Annahme, ortgebundene Umgebungseinflüsse - wie geringe Unterschiede in Feuchtigkeit, Temperatur und Luftgeschwindigkeit - könnten die Shadingbildung auslösen, hat sich meßtechnisch bisher nicht nachweisen lassen.

Es wurde auf verschiedene Weise versucht, das Auftreten von Shading zu vermindern bzw. zu verhindern. Nach DE-B-1 123 630 wurde dies versucht durch den Einsatz von Garnen mit entgegengesetzter Drehungsrichtung. Nach einem anderen Vorschlag sollen die Konstruktionsdaten wie Fasertiter, Garnfeinheit, Maschinenteilung, Polhöhe und Warengewicht gezielt geändert werden (vergleiche Chemiefasern/Textilindustrie 29/81 (1979), Seiten 602 bis 607). Nach BE-A-876236 soll ein Erfolg durch ein ableitfähiges Verkleben des Teppichbodens erzielt werden. Gemäß DE-A-30 33 124 soll unter Verwendung natürlicher, metallischer, chemischer oder physikalisch wirkender Mittel eine Abschirmung gegen Erdstrahlen, wodurch Shading zu verhindern sein soll, erfolgen.

Alle diese Verfahren haben jedoch nicht zu einer auch nur annähernd befriedigenden Lösung des Problems des Auftretens von Shading geführt.

Der vorliegenden Erfindung liegt die Aufgabenstellung zugrunde, das Auftreten von Shading an Schnittpolteppichen in einfacher Weise wirksam zu verhindern.

Gegenstand der Erfindung ist demgemäß ein Schnittpolteppich mit verminderter Neigung zum Shading, der dadurch gekennzeichnet ist, daß die Polfasern, vorzugsweise im Bereich der Noppenschenkel über Grund, ganz oder teilweise mit einem filmbildenden Polymer derart überzogen sind, daß zumindest ein Teil der Polfasern durch das filmbildende Polymer miteinander verbunden ist

Weiterhin ist Gegenstand der Erfindung ein Verfahren zum Vermindern von Shading an Schnittpolteppichen, das dadurch gekennzeichnet ist, daß
(a) durch Behandlung des Teppichs auf die Polfasern, vorzugsweise im Bereich der Noppenschenkel über Grund, eine Lösung, Emulsion oder Dispersion, enthaltend filmbildende Polymere oder Prepolymere, aufgebracht wird, wobei das Lösungsmittel verdunstet und gegebenenfalls der behandelte Teppich zur Härtung des Polymer oder Prepolymer erwärmt wird, oder
(b) auf das Teppichgarn eine Lösung, Emulsion oder Dispersion, enthaltend filmbildende Polymere oder Prepolymere, aufgebracht wird, wobei das Lösungsmittel verdunstet und gegebenenfalls das Garn oder der daraus hergestellte Teppich zur Härtung des Polymers oder Prepolymers erwärmt wird.

Weiterhin ist Gegenstand der Erfindung ein Teppichgarn zur Herstellung von Schnittpolteppichen mit verminderter Neigung zum Shading, das ganz oder teilweise mit einem filmbildenden Polymer überzogen ist.

Außerdem ist Gegenstand der Erfindung die Verwendung von Lösungen, Emulsionen oder Dispersionen enthaltend filmbildende Polymere oder Prepolymere zur Behandlung von Teppichen und Teppichgarnen zur Verminderung von Shading.

Die Erfindung ist anwendbar auf alle Schnittpolteppiche, wie sie in der Einleitung beschrieben wurden. Besonders gute Ergebnisse wurden erzielt an Teppichen, deren Flor aus keratinhaltigen Fasern besteht, vorzugsweise Wolle, sowie den entsprechenden Teppichgarnen.

Die Menge an filmbildendem Polymer, mit der Polfasern überzogen sind, ist mindestens so groß, daß zumindest ein Teil der Polfasern durch das filmbildende Polymer in Teilbereichen miteinander verbunden ist. Diese Menge hängt in gewissem Umfang ab von den Polfasermaterialien und der Konstruktion des Teppichs. Sie hängt auch ab von der Art des Polymers. Im allgemeinen wird ein ausreichender Effekt dann erzielt, wenn die Menge des filmbildenden Polymer, bezogen auf das Polgewicht des Teppichs, mindestens 0.01, zweckmäßig mindestens 0.05 und bevorzugt mindestens 0.1 Gew.% beträgt. Die obere Grenze schwankt ebenfalls in Abhängigkeit von den vorstehend genannten Parametern. Es soll möglichst nicht mehr Polymer aufgebracht werden, als zur Erzielung einer deutlich verminderten Neigung von Shading erforderlich ist. Die Menge an filmbildenden Polymer soll deshalb nicht über 10, zweckmäßig nicht über 5, bevorzugt nicht über 2 und besonders bevorzugt nicht über 1 Gew.%, bezogen auf das Polgewicht des Teppichs, liegen. Zu große Mengen sind nicht nur aus wirtschaftlichen Gründen unzweckmäßig. Die angewandten Mengen sollen auch deshalb nicht so groß sein, damit die sonstigen Eigenschaften des Teppichs, wie der Griff, nachteilig beeinflußt werden. Es ist ein besonderer Vorteil der Erfindung, daß so geringe Mengen Polymere angewandt werden können, wodurch eine nennenswerte nachteilige Beeinflussung der Teppicheigenschaften vermieden wird.

Unter Polgewicht wird das Gewicht des Polmaterials über der Träger- oder Grundschicht verstanden.

Zur Verminderung des Shadings von Teppichen können auch die zur Teppichherstellung dienenden Teppichgarne mit dem filmbildenden Polymeren überzogen werden. Auch hier hängt die Menge von der Art des verwandten Materials, der Konstruktion des Teppichs und der Art des Polymeren ab. Im allgemeinen wird ein ausreichender Effekt erzielt, wenn die Menge des filmbildenden Polymeren, bezogen auf das Garngewicht, mindestens 0.01, zweckmäßig mindestens 0.05 und bevorzugt mindestens 0.1 Gew.-% beträgt. Die obere Grenze schwankt ebenfalls in Abhängigkeit von den vorstehend genannten Parametern. Es soll möglichst nicht mehr Polymer aufgebracht werden, als zur Erzielung einer deutlich verminderten Neigung von Shading erforderlich ist. Die Menge an filmbildenden Polymer soll deshalb nicht über 10, zweckmäßig nicht über 5, bevorzugt nicht über 2 und besonders bevorzugt nicht über 1 Gew.-% liegen.

Die Lösung, Emulsion oder Dispersion von filmbildendem Polymer kann auf verschiedene Art und Weise auf die Polfasern aufgebracht werden. Bevorzugt ist der Auftrag von der Polseite her, z. B. durch Geringmengenauftrag derart, daß die Polfasern durch die Behandlungsflüssigkeit benetzt werden. Es ist aber bei Teppichen, die von der Rückseite her genügend durchlässig für Flüssigkeiten sind, z. B. Rohware, möglich die Behandlungsflüssigkeit auf die Rückseite aufzubringen, so daß die Flüssigkeit durch das Grundgewebe oder Trägermaterial bis zu den Polfasern gelangt. Diese Verfahrensweise unterscheidet sich eindeutig von dem Aufbringen eines Vorstrichs zur Verankerung der Polnoppen in der Grundschicht oder vom Beschäumen der Teppichrückseite, weil in diesen Fällen verhindert werden soll und wird, daß die Behandlungsflüssigkeit den gesamten Bereich der Polfasern erreicht. Es ist aber auch möglich, den gesamten Teppich mit der wäßrigen Lösung, Emulsion oder Dispersion zu behandeln, z. B. zu Imprägnieren oder in die Behandlungsflüssigkeit einzutauchen.

Bevorzugt erfolgt die Aufbringung auf die Polfasern durch Behandlung des gesamten Teppichs auf einer Stückfärbemaschine. Die Behandlung kann auch während des Färbens erfolgen. Die Behandlung von Teppichgarnen kann auf herkömmlichen Garnfärbemaschinen (Kreuzspul-, Strang- und Continuegarnfärbemaschinen), Bandwaschmaschinen oder auf jeglichen Apparaturen oder Maschinen, die eine Naßbehandlung von Garnen ermöglichen, erfolgen.

Wie bereits ausgeführt, ist es bevorzugt, und zwar im wesentlichen aus Gründen der einfachen Verfahrensdurchführung und der Materialersparnis, daß die wäßrige Lösung, Emulsion oder.Dispersion, enthaltend filmbildende Polymere oder Prepolymere, auf die Polseite des Teppichs aufgebracht wird. Um eine gute und schnelle Benetzung der Polfasern zu bewirken, ist es zweckmäßig, daß die Behandlungsflüssigkeit ein übliches Netzmittel enthält. Beispiele für solche Netzmittel sind anionische und nichtionische Tenside wie Salze von Fettsäuren, Alkyl-, Aryl- oder Alkylarylsulfate oder -sulfonate, Alkyl-, Aryl- oder Alkylarylpolyglykolether oder -ester usw. Solche Handelsprodukte sind z. B. Arbyl R^{e} (Polyglykolether), Duponol LS® (Natriumoleylsulfat), Invadin JFC conc.® (Alkylphenolethoxylat), Leophen LG° (Gemisch von Natriumsalzen aliphatischer Sulfosäuren), Perenin GNSC"* (Fettalkoholpolyglykolethergemisch).

Besonders vorteilhaft sind sogenannte Rapid-Netzmittel, weil eine schnelle Benetzung der Fasern des Teppichs erwünscht ist, um eine schnelle und gleichmäßige Verteilung der Behandlungsflüssigkeit und damit des filmbildenden Polymeren auf den Teppichfasern zu bewirken.

Solche Rapid-Netzer sind u. a. Polyethylenoxidaddukte von aliphatischen oder aromatischen Alkoholen mit einem relativ kleinen Ethylenoxidanteil (kleinem HLB-Wert), z. B. Nilin GX^{*} oder Sulfobernsteinsäurediester-Salze, z. B. Leophen RA_{,}".

Als filmbildende Polymere können gemäß der Erfindung Polymere der verschiedensten Art eingesetzt werden, z. B. solche Polymere, die nach Verdunsten bzw. Verdampfen des Lösungsmittels ohne Härtung einen Film bilden, sowie solche Polymere oder Prepolymere, die nach dem Aufbringen auf den Teppich oder das Teppichgarn härten. Der Begriff « Prepolymere umfaßt auch Gemische von miteinander polymerisierbaren Verbindungen einschließlich Gemischen von polymeren Verbindungen mit monomeren Verbindungen, die mit den polymeren Verbindungen unter Molekülvergrößerung reagieren.

Unter dem Begriff « Härten wird verstanden, daß die Prepolymere oder Polymere unter Molekülvergrößerung reagieren, wodurch ihre Löslichkeit vermindert oder so erheblich vermindert wird, daß die ausgehärteten Polymere praktisch nicht mehr löslich sind, wenn der Teppich während seines Gebrauchs mit Wasser in Berührung kommt. Die Behandlungsflüssigkeit kann in üblicher Weise die Härtung bewirkende oder beschleunigende Zusatzstoffe enthalten.

Als Zusatzstoffe kommen solche, die mindestens zwei reaktionsfähige Gruppen pro Molekül enthalten, z. B. Di- oder Polyamine und Di- oder Polythiole infrage. Andererseits können bei selbstvernetzenden Polymeren Katalysatoren und/oder Beschleuniger eingesetzt werden, wie Säuren bei säurehärtenden Prepolymeren und Basen bei alkalisch härtenden Prepolymeren.

Die Härtung kann auch durch Einwirkung von erhöhter Temperatur erzielt werden. Die Auswahl der Härter und der Temperatur hängt natürlich ab von dem Härtungsmechanismus der eingesetzten Polymere oder Prepolymere. Naturgemäß können nur solche Polymere und Prepolymere verwendet werden, die unter Bedingungen (Gehalt an Alkalien oder Säuren sowie Temperaturen) aushärten, die den Teppich nicht schädigen.

Beispiele für einsetzbare Polymere und Prepolymere sind Polyamide, wie ein aus Adipinsäure und Diethylentriamin hergestelltes und mit Epichlorhydrin umgesetztes kationisches Polymer (Hercosett 57^{@}), Polyether auf Polyethylenoxid-, Polypropylenoxid- oder Polytetrahydrofuranbasis, Polyester auf der Basis aliphatischer oder aromatischer Dicarbonsäuren und Dialkohole. Sie können reaktive Gruppen enthalten wie Thiol, Thiomalat, Isocyanat, Carbamoylsulfat, Thiosulfat, Thioglycolat oder Sulphoniumbromid, Epoxid, Aziridin usw. Handelsprodukte dieser Art sind z. B. Synthappret LKF8 (Polyethertriisocyanat), Synthappret BAP@ (Polyethertricarbamoylsulfat), Lankrolan SH 3^{@} (Polyethertrithiosulfat, Polysiloxane wie Polydimethylsiloxan. Die letzteren Polymere können ebenfalls reaktive Gruppen enthalten wie Thiol oder Hydroxylgruppen. Die Verwendung eines Vernetzers wie eines Di- oder Polyamins ist hierbei in vielen Fällen notwendig. Polyacrylat- und -Methacrylatcopolymere verschiedener Struktur wie sie z. B. in der DE-A-26 38 386 beschrieben sind, können ebenfalls eingesetzt werden. Auch diese Polymere können reaktive Gruppen enthalten wie N-Methylol-, Epoxid-, Aziridin-Gruppen usw. Eine Zugabe von Vernetzern bzw. Katalysatoren kann auch hierbei zweckmäßig sein, z. B. Säuren bei N-Methylolgruppen enthaltenden Polymeren oder Polyamine bei Epoxidgruppen enthaltenden Polymeren.

Hydrophile oder wasserlösliche Polymere können zweckmäßig in Form von wäßrigen Lösungen bzw. Dispersionen verwendet werden. Es können aber auch stabilisierte Emulsionen oder Dispersionen von hydrophoben Polymeren verwendet werden. Diese Systeme enthalten zweckmäßig die üblichen Emulgatoren und/oder Stabilisatoren.

Besonders gute Ergebnisse wurden mit dem Handelsprodukt Synthappret BAP⁸ (Polyethertricarbamoylsulfat) erzielt. Dieses Produkt sowie die Herstellung wäßriger Lösungen hiervon sind z. B. in der DE-A-23 07 563 und DE-A-24 14 470 ausführlich beschrieben.

Die Behandlungsflüssigkeit (Lösung, Emulsion oder Dispersion) von filmbildenden Polymeren oder Prepolymeren wird zweckmäßig aus kurzer Flotte aufgebracht, zweckmäßig in einem Verhältnis von Polgewicht zu Flottenmenge von 10 1 bis 1 : 10. Die obere Grenze liegt bevorzugt bei 5 : 1, besonders bevorzugt bei 2 : 1. Die untere Grenze liegt bevorzugt bei 1 : 5, besonders bevorzugt bei 1 : 2. Man kann grundsätzlich aber auch mit längeren Flotten arbeiten, doch ist aus wirtschaftlichen Gründen in der Regel der Einsatz von großen Wassermengen nicht vorteilhaft.

Besonders gute Ergebnisse wurden erzielt, wenn die Behandlungsflüssigkeit als Schaum lediglich auf die Polseite des Teppichs aufgebracht wird. Dies kann unmittelbar nach der Fertigstellung des Teppichs erfolgen, ohne daß umfangreiche zusätzliche maschinelle Einrichtungen erforderlich wären. Man kann z. B. zum Färben geeignete Vorrichtungen für das Verfahren gemäß der Erfindung einsetzen. Wenn die Lösung, Emulsion oder Dispersion gemäß der Erfindung als Schaum eingesetzt wird, ist es zweckmäßig, geeignete Schaumbildner gemäß dem Stand der Technik zuzufügen. Beispiele hierfür sind u. a. die bereits als Netzmittel erwähnten anionischen und nichtionischen Tenside.

Es können zur Verlängerung der Lebensdauer von Schaum an sich bekannte Schaumstabilisatoren eingesetzt werden wie Polyvinylalkohol, Hydroxymethyl- oder Hydroxyethylcellulose oder Polyelektrolyte wie Polyacrylsäuren usw.

Der Grund für den überraschenden Effekt, der gemäß der Erfindung erzielt wird, ist nicht vollständig geklärt. Anscheinend wird eine Verlagerung des Pols dadurch verhindert, daß ein Teil der Polfasern durch das filmbildende Polymer in Teilbereichen miteinander verbunden ist. Erstaunlich ist, daß schon eine außerordentlich geringe Menge an eingesetztem Polymer diesen Effekt in vorzüglicher Weise bewirkt. Gemäß der Erfindung kann nicht nur eine verminderte Neigung von Shading bewirkt werden, sondern es kann die Bildung von Shading praktisch vollständig verhindert werden. Dies ist bisher nicht möglich gewesen.

Die Konzentration an Polymeren oder Prepolymeren in der Behandlungsflüssigkeit hängt ab von dem Flottenverhältnis in Kombination mit der gewünschten aufzubringenden Menge an Polymeren. Sie kann aus den angegebenen Daten errechnet werden. Die untere Grenze für die Konzentration liegt zweckmäßig bei etwa 0.01 g/Liter Flüssigkeit. Die Obergrenze liegt zweckmäßig bei etwa 100, vorzugsweise bei etwa 50, besonders bevorzugt bei 20 g/Liter Flüssigkeit.

### Beispiel 1

Auf 50 x 100 cm große Stücke eines gewebten Velourteppichs mit einer Polschicht aus reiner Wolle wurde der nachfolgend beschriebene Schaum aufgetragen. Der unbehandelte Teppich wies eine ausgeprägte Neigung zur Shading-Bildung auf. Sein Flächengewicht betrug 2 800 g/m², das Polgewicht 900 g/m², die Gesamtdicke 9.5 mm und die Polhöhe 5.8 mm. Auf die Musterstücke wurde in einer Menge von 100 Gew.-Teilen Schaum auf 100 Gew.-Teile Teppichpol eine verschäumte Flotte mit einem Schaumlitergewicht von 94 g/I aufgetragen. Die Flotte hatte vor dem Verschäumen folgende Zusammensetzung :
4 g/l Prepolymer, Synthappret BAP⁸ (BAYER AG) (Polyethertricarbamoylsulfat, 50 %-ige Lösung)
5 g/I Verschäumungsmittel, Pentasol BN^{@} (Hansawerke) (Alkylbetain, 50 %-ige Lösung)
0,75 g/I Netzmittel, Nilin GX@ (Alkylpolyglykolether)
1 g/I Natriumcarbonat, wasserfrei.

Das Natriumcarbonat dient als Katalysator bzw. als Beschleuniger für die Härtung des Polymers. Die beschäumten Probestücke wurden anschließend 10 Minuten bei 140 °C im Trockenschrank getrocknet.

Der Griff des Teppichs wurde nicht erkennbar verändert.

Ein Teil der so behandelten Teppichmuster wurde in Herstellungsrichtung auf einer Teststrecke verlegt, die sich durch eine extrem hohe Begehfrequenz (8 000 Begehungen pro Woche) auszeichnete. Nach 6 Monaten Testdauer (etwa 200000 Begehungen) wies die Probe gemäß der Erfindung keine erkennbare Shading-Bildung auf, während die an gleicher Stelle verlegten, unausgerüsteten Kontrollproben stark ausgeprägte Shading-Effekte zeigten.

Der restliche Teil der behandelten Muster wurde auf einer speziellen Shading-Teststrecke verlegt, auf der bisher ausgelegte Velourwaren in kürzester Zeit (ab 1 bis 3 Wochen) deutliche Shading-Effekte aufwiesen. Nach viermonatiger Testdauer blieben die ausgerüsteten Proben shadingfrei, wobei die unausgerüstete Probe pregnante Shading-Effekte zeigte.

Um die Verschmutzung der Proben beurteilen zu können, wurde an allen Proben, d. h. an Proben gemäß der Erfindung und an unbehandelten Kontrollproben, durch Farbmessung der Farbort bestimmt. Die Messungen ergaben, daß der gemäß der Erfindung behandelte Teppich weniger verschmutzt war (Farbortverschiebung : 0.46) als der nicht ausgerüstete Teppich (Farbortverschiebung : 1.3).

### Beispiel 2

In einer kontinuierlich arbeitenden Bandwaschmaschine wurden Garnstränge aus 100 % Schurwolle mit einer Feinheit von Nm 6,1, mit einem nichtionogenen Waschmittel vorgewaschen und anschließend in folgender Lösung 2 Minuten lang getränkt :
20 g/I Synthappret BAP⁸
1 g/I Natriumcarbonat, wasserfrei
1 g/I Nilin GX⁸

Danach wurde das Garn auf 100 % Feuchtigkeit abgequetscht und anschließend in einem Siebtrommeltrockner bei einer Kammertemperatur von 110°C getrocknet.

Aus diesem Garn wurde ein Teppich, wie in Beispiel 1 beschrieben, hergestellt und auf der erwähnten Teststrecke geprüft. Nach drei Monaten Prüfdauer zeigte die unbehandelte Kontrollprobe starke Shadingeffekte, während die behandelte shadingfrei blieb.

### Beispiel 3

Ein Teppichstück von 200 m Länge wurde in einer Haspelkufe bei einem Flottenverhältnis von 1 : 30 mit folgender Lösung 10 Minuten lang bei Raumtemperatur behandelt :
6,5 g/I Synthappret BAP®
1 g/I Natriumcarbonat, wasserfrei
1 g/I Nilin GX®

Danach wurde der Teppich polseitig abgesaugt, wonach der Restfeuchtegehalt 300 % (auf Warengewicht bezogen) betrug.

Anschließend wurde der Teppich bei 140 °C 10 Minuten lang getrocknet. Aus dieser Teppichware wurden Proben entnommen und auf der in Beispiel 1 genannten Teststrecke geprüft. Die behandelten Teppichproben blieben nach einer 3-monatigen Testdauer shadingfrei, während die unbehandelten Kontrollproben deutlich Shading zeigten.

## Patentansprüche

1. 5chnittpolteppich mit verminderter Neigung zum Shading, dadurch gekennzeichnet, daß die Polfasern ganz oder teilweise mit einem filmbildenden Polymer derart überzogen sind, daß zumindest ein Teil der Polfasern durch das filmbildende Polymer miteinander verbunden ist.

2. Schnittpolteppich nach Anspruch 1, dadurch gekennzeichnet, daß die Polfasern im Bereich der Noppenschenkel über Grund überzogen sind.

3. Schnittpolteppich nach Anspruch 1 oder 2, dadurch gekennzeichnet, daß die Menge des filmbildenden Polymers, bezogen auf das Polgewicht des Teppichs, mindestens 0.01, vorzugsweise mindestens 0.05 und besonders bevorzugt mindestens 0.1 Gew.-% beträgt.

4. Schnittpolteppich nach einem der Ansprüche 1 bis 3, dadurch gekennzeichnet, daß die Menge des filmbildenden Polymers, bezogen auf das Polgewicht des Teppichs, höchstens 10, vorzugsweise höchstens 5, besonders bevorzugt höchstens 1 Gew.-% beträgt.

5. Verfahren zum Vermindern von Shading an Schnittpolteppichen, dadurch gekennzeichnet, daß
(a) durch Behandlung des Teppichs auf die Polfasern eine Lösung, Emulsion oder Dispersion, enthaltend filmbildende Polymere oder Prepolymere, aufgebracht, das Lösungsmittel verdunstet und gegebenenfalls der behandelte Teppich zur Härtung des Polymers oder Prepolymers erwärmt wird, oder
(b) auf das Teppichgarn eine Lösung, Emulsion oder Dispersion, enthaltend filmbildende Polymere oder Prepolymere, aufgebracht, das Lösungsmittel verdunstet und gegebenenfalls das Garn oder der daraus hergestellte Teppich zur Härtung des Polymers oder Prepolymers erwärmt wird.

6. Verfahren nach Anspruch 5, dadurch gekennzeichnet, daß im Bereich der Noppenschenkel über Grund die Lösung, Emulsion oder Dispersion aufgebracht wird.

7. Verfahren nach Anspruch 5 oder 6, dadurch gekennzeichnet, daß die Lösung, Emulsion oder Dispersion aus kurzer Flotte aufgebracht wird.

8. Verfahren nach einem der Ansprüche 5 bis 7, dadurch gekennzeichnet, daß die Lösung, Emulsion oder Dispersion als Schaum aufgebracht wird.

9. Verfahren nach einem oder mehreren der Ansprüche 5 bis 8, dadurch gekennzeichnet, daß das in der Lösung, Emulsion oder Dispersion enthaltende Polymer oder Prepolymer unter Molekülvergrößerung nach dem Aufbringen aushärtet.

10. Verfahren nach einem oder mehreren der Ansprüche 5 bis 9, dadurch gekennzeichnet, daß das Polymer oder Prepolymer, bezogen auf das Polgewicht des Teppichs, in einer Menge von mindestens 0.01, vorzugsweise mindestens 0.05 und besonders bevorzugt mindestens 0.1 Gew.-% aufgebracht wird.

11. Verfahren nach einem oder mehreren der Ansprüche 5 bis 10, dadurch gekennzeichnet, daß das Polymer oder Prepolymer, bezogen auf das Polgewicht des Teppichs, in einer Menge von höchstens 10, vorzugsweise höchstens 5 und besonders bevorzugt höchstens 1 Gew.-% aufgebracht wird.

12. Verfahren nach einem der Ansprüche 5 bis 11, dadurch gekennzeichnet, daß die Behandlung des Teppichs auf Stückfärbmaschinen erfolgt.

13. Verfahren nach einem der Ansprüche 5 bis 12, dadurch gekennzeichnet, daß die Behandlung des Teppichs während des Färbens erfolgt.

14. Teppichgarn zur Herstellung von Schnittpolteppichen mit verminderter Neigung zum Shading, dadurch gekennzeichnet, daß das Teppichgarn ganz oder teilweise mit einem filmbildenden Polymer überzogen ist.

15. Teppichgarn nach Anspruch 14, dadurch gekennzeichnet, daß die Menge des filmbildenden Polymers, bezogen auf das Garngewicht, mindestens 0.01, vorzugsweise mindestens 0.05 und besonders bevorzugt mindestens 0.1 Gew.-% beträgt.

16. Teppichgarn nach Anspruch 14 oder 15, dadurch gekennzeichnet, daß die Menge des filmbildenden Polymers, bezogen auf das Garngewicht, höchstens 10, vorzugsweise höchstens 5, besonders bevorzugt höchstens 1 Gew.-% beträgt.

17. Verwendung von Lösungen, Emulsionen oder Dispersionen enthaltend filmbildende Polymere oder Prepolymere zur Behandlung von Teppichen und Teppichgarnen zur Verminderung von Shading.

## Claims

1. A cut pile carpet having a reduced tendency towards shading, characterized in that the pile fibers are completely or partly coated with a film-forming polymer in such a way that at least some of the pile fibers are joined to one another by the film-forming polymer.

2. A cut pile carpet as claimed in Claim 1, characterized in that the pile fibers are coated above the backing at the sides of the loops.

3. A cut pile carpet as claimed in Claim 1 or 2, characterized in that the film-forming polymer is applied in a quantity of at least 0.01 % by weight and preferably in a quantity of at least 0.05 % by weight and more preferably in a quantity of at least 0.1 % by weight, based on the pile weight of the carpet.

4. A cut pile carpet as claimed in any of Claims 1 to 3, characterized in that the film-forming polymer is applied in a quantity of at most 10 % by weight, preferably in a quantity of at most 5 % by weight and more preferably in a quantity of at most 1 % by weight, based on the pile weight of the carpet.

5. A process for reducing shading in cut pile carpets, characterized in that
(a) a solution, emulsion or dispersion containing film-forming polymers or prepolymers is applied to the pile fibers by treatment of the carpet, the solvent is evaporated and the treated carpet is optionally heated to harden the polymer or prepolymer or
(b) a solution, emulsion or dispersion containing film-forming polymers or prepolymers is applied to the carpet yarn, the solvent is evaporated and the yarn or the carpet produced therefrom is optionally heated to harden the polymer or prepolymer.

6. A process as claimed in Claim 5, characterized in that the solution, emulsion or dispersion is applied above the backing at the sides of the loops.

7. A process as claimed in Claim 5 or 6, characterized in that the solution, emulsion or dispersion is applied from a concentrated liquor.

8. A process as claimed in any of Claims 5 to 7, characterized in that the solution, emulsion or dispersion is applied as a foam.

9. A process as claimed in one or more of Claims 5 to 8, characterized in that the polymer or prepolymer present in the solution, dispersion or emulsion hardens with enlargement of the molecule after application.

10. A process as claimed in one or more of Claims 5 to 9, characterized in that the polymer or prepolymer is applied in a quantity of at least 0.01 % by weight, preferably in a quantity of at least 0.05 % by weight and more preferably in a quantity of at least 0.1 % by weight, based on the pile weight of the carpet.

11. A process as claimed in one or more of Claims 5 to 10, characterized in that the polymer or prepolymer is applied in a quantity of at most 10 % by weight, preferably in a quantity of at most 5 % by weight and more preferably in a quantity of at most 1 % by weight, based on the pile weight of the carpet.

12. A process as claimed in any of Claims 5 to 11, characterized in that the carpet is treated in piece- dyeing machines.

13. A process as claimed in any of Claims 5 to 12, characterized in that the carpet is treated during dyeing.

14. A carpet yarn for the production of cut pile carpets having a reduced tendency towards shading, characterized in that the carpet yarn is completely or partly coated with a film-forming polymer.

15. A carpet yarn as claimed in Claim 14, characterized in that the film-forming polymer is applied in a quantity of at least 0.01 % by weight, preferably in a quantity of at least 0.05 % by weight and more preferably in a quantity of at least 0.1 % by weight, based on the weight of the yarn.

16. A carpet yarn as claimed in Claim 14 or 15, characterized in that the film-forming polymer is applied in a quantity of at most 10 % by weight, preferably in a quantity of at most 5 % by weight and more preferably in a quantity of at most 1 % by weight, based on the weight of the yarn.

17. The use of solutions, emulsions or dispersions containing film-forming polymers or prepolymers for the treatment of carpets and carpet yarns to reduce shading.

## Revendications

1. Tapis à poils coupés, à tendance amoindrie au changement de ton, caractérisé en ce que les fibres des poils sont revêtues, totalement ou partiellement, d'un polymère formant un film, de façon telle qu'au moins une partie des fibres des poils sont reliées les unes aux autres par le polymère formant le film.

2. Tapis à poils coupés selon la revendication 1, caractérisé en ce que les fibres des poils sont revêtues dans la zone des ailes des boucles au-dessus de l'armature.

3. Tapis à poils coupés selon les revendications 1 ou 2, caractérisé en ce que la quantité du polymère formant le film, rapportée au poids de poils du tapis, atteint au moins 0.01, de préférence au moins 0.05 et de plus grande préférence au moins 0.1 % en poids.

4. Tapis à poils coupés selon l'une des revendications 1 à 3, caractérisé en ce que la quantité du polymère formant le film, rapportée au poids de poils du tapis, atteint au maximum 10, de préférence au maximum 5, de plus grande préférence au maximum 1 % en poids.

5. Procédé pour amoindrir le changement de ton sur des tapis à poils coupés, caractérisé en ce que
(a) par traitement du tapis, on applique sur les fibres des poils une solution, une émulsion ou une dispersion, contenant des polymères et des prépolymères formant un film, on fait évaporer le solvant et éventuellement on chauffe le tapis traité pour obtenir le durcissement du polymère ou du prépolymère, ou bien .
(b) on applique sur le fil du tapis une solution, une émulsion ou une dispersion, contenant des polymères ou des prépolymères formant un film, on fait évaporer le solvant et on chauffe éventuellement le fil ou le tapis fabriqué avec ce fil pour obtenir le durcissement du polymère ou du prépolymère.

6. Procédé selon la revendication 5, caractérisé en ce que l'on applique la solution, l'émulsion ou la dispersion dans la zone des ailes des boucles, au-dessus de l'armature.

7. Procédé selon la revendication 5 ou 6, caractérisé en ce que l'on applique la solution, l'émulsion ou la dispersion à partir d'un petit bain.

8. Procédé selon l'une des revendications 5 à 7, caractérisé en ce que l'on applique la solution, l'émulsion ou la dispersion sous forme de mousse.

9. Procédé selon une ou plusieurs des revendications 5 à 8, caractérisé en ce qu'après application, le polymère ou le prépolymère contenu dans la solution, l'émulsion ou la dispersion durcit par grossissement des molécules.

10. Procédé selon une ou plusieurs des revendications 5 à 9, caractérisé en ce que, rapporté au poids de poils_ du tapis, on applique le polymère ou le prépolymère dans une quantité d'au moins 0.01, de préférence au moins 0.05 et de plus grande préférence au moins 0.1 % en poids.

11. Procédé selon une ou plusieurs des revendications 5 à 10, caractérisé en ce que, rapporté au poids de poils du tapis, on applique le polymère ou le prépolymère en une quantité d'au maximum 10, de préférence au maximum 5 et de plus grande préférence au maximum 1 % en poids.

12. Procédé selon l'une des revendications 5 à 11, caractérisé en ce que le traitement du tapis se fait sur des machines à teindre en pièces.

13. Procédé selon une des revendications 5 à 12, caractérisé en ce que le traitement du tapis se fait pendant la teinture.

14. Fil de tapis pour fabriquer des tapis à poils coupés à tendance amoindrie au changement de ton, caractérisé en ce que le fil du tapis est totalement ou partiellement revêtu d'un polymère formant un film.

15. Fil de tapis selon la revendication 14, caractérisé en ce que, rapporté au poids du fil, la quantité de polymère formant le film atteint au moins 0.01, de préférence au moins 0.05 et de plus grande préférence au moins 0.1 % pour cent en poids.

16. Fil de tapis selon la revendication 14 ou 15, caractérisé en ce que, rapporté au poids de fil, la quantité de polymère formant le film atteint au maximum 10, de préférence au maximum 5, de plus grande préférence au maximum 1 % en poids.

17. Utilisation de solutions, d'émulsions ou de dispersions contenant des polymères ou des prépolymères formant un film pour le traitement de tapis et de fils de tapis pour amoindrir le changement de ton.
